# EUROPÄISCHE PATENTSCHRIFT

(11) **EP 0 024 332 B1**
(45) Veröffentlichungstag und Bekanntmachung des Hinweises auf die Patenterteilung: **12.01.1983**
(21) Anmeldenummer: 80104630.1
(22) Anmeldetag: 06.08.1980
(51) Int. Cl.: D06P 3/852, D06P 3/66, D06P 3/10

(54) **Färben von Wolle/Cellulosefasermischungen**
Dyeing of mixtures of wool and cellulosic fibres
Teinture de mélanges de fibres de laine et de fibres cellulosiques

(30) Priorität: 17.08.1979 DE 2933343
(43) Veröffentlichungstag der Anmeldung: 04.03.1981
(73) Patentinhaber: BAYER AG, 51368 Leverkusen (DE)
(72) Erfinder: Greiner, Konrad, Dr., D-5000 Köln 80 (DE); Hildebrand, Dietrich, Dr., D-5068 Odenthal (DE)

## Beschreibung

Gegenstand der vorliegenden Erfindung ist ein Verfahren zum einbadigen, einstufigen Färben von Wolle und Cellulosefasern enthaltenden Fasermischungen mit Reaktivfarbstoffen, insbesondere solchen mit anionisch abspaltbarer Reaktivgruppe nach dem Ausziehverfahren aus elektrolythaltigen Färbebädern, dadurch gekennzeichnet, dass man im neutralen bis sauren Medium arbeitet, vorzugsweise bei 90-120 °C.

Das Verfahren eignet sich zum Färben von Garn- und Stückware auf Apparaten, Haspelkufen und Jetfärbemaschinen.

Das Verfahren wird im allgemeinen folgendermassen durchgeführt: Das Textilmaterial wird mit einem Färbebad versetzt, welches einen pH-Wert von 3,5-7 vorzugsweise 4,5-6,9 aufweist, 30-120 g/1 eines üblichen Elektrolyten insbesondere Natriumsulfat enthält und ¹/z-2 Stunden auf 90-120 °C vorzugsweise 100-110 °C erhitzt.

Die pH-Einstellung kann dabei in verschiedener Weise erfolgen. Besonders bewährt hat sich folgende Arbeitsweise.

Das in der Regel schwach alkalisch reagierende enthärtete, bicarbonathaltige Betriebswasserwird vor dem Einbringen des Fasermaterials durch Zusatz von verdünnter Schwefelsäure oder Natriumbisulfat auf pH 4,5-5,5 eingestellt und auf 70 °C erwärmt, um die enthaltende Kohlensäure restlos zu vertreiben, anschliessend wird nach dem Einbringen des Fasermaterials mit Hilfe von Dinatriumphosphat der gewünschte pH-Wert von 6,8 eingestellt. Der optimale pH-Bereich kann selbstverständlich auch mit anderen Mitteln eingestellt werden, z.B. Essigsäure, Phosphorsäure oder Natrium- bzw. Kaliumsalzen der Phosphorsäure sowie üblichen Puffern.

Gegebenenfalls können dem Färbeband ausser dem Reaktivfarbstoff zum Färben von Wolle üblicherweise verwendete Säure- und Metallkomplexfarbstoffe sowie Hilfsmittel, beispielsweise basische Egalisiermittel zugesetzt werden, wie sie beispielsweise in den Deutschen Patentschriften 1 258 817 und 1 619 530, der österreichischen Patentschrift 206 860 und der Britischen Patentschrift 838 312 beschrieben sind.

Das Verfahren liefert ohne die langwierige übliche Zweibad- bzw. Zweistufenfixierung mit Umstellung des pH-Wertes in den alkalischen Bereich gut durchgefärbte egale Färbungen.

Die Deutsche Offenlegungsschrift 1 619 530 beschreibt unter anderem das Färben von Wolle mit Wollreaktivfarbstoffen, wobei wie bei Wolle üblich, im sauren Medium gearbeitet wird. Im Gegensatz hierzu werden erfindungsgemäss Cellulose/Wolle-Mischungen im neutralen bis sauren Medium gefärbt. Die Durchführbarkeit einer Cellulose/Wolle-Färbung unter solchen Bedingungen muss als überraschend angesehen werden.

Das Verfahren eignet sich im Prinzip für alle bekannten Reaktionsfarbstoffe, besonders jedoch für solche mit Fluorpyrimidinylgruppe, insbesondere Difluorchlorpyrimidinylgruppe, Dichlortriazinylgruppe, Monofluortriazinylgruppe oder Dichlorchinoxalinylgruppe.

### Beispiel 1

100 Teile eines Mischgarns bestehend aus 50 Teilen Baumwolle und 50 Teilen Wolle werden in einen HT-Garnfärbeapparat eingefahren, welcher eine 70° warme Flotte enthält, die aus
4 Teilen des Farbstoffs I
80 Teilen Natriumsulfat wasserfrei
0,2 Teilen Natriumbisulfat
0,5 Teilen Dinatriumphosphat und
1000 Teilen Wasser besteht

und einen pH von 6,8 aufweist.

Die Durchströmung der Wickelkörper erfolgt jeweils 6 Minuten von innen nach aussen und 6 Minuten von aussen nach innen. Das Färbebad wird in 40 Minuten auf 110° gebracht und 30 Minuten bei dieser Temperatur gehalten. Anschliessend wird die ausgezogene Flotte abgelassen und kalt und warm gespült, bis das anhaftende Salz vollständig entfernt ist; daraufhin werden dem Bad 2 Teile 25%ige Ammoniaklösung sowie ein Teil eines handelsüblichen Waschmittels zugesetzt und zur Entfernung des anhaftenden Farbstoffhydrolysates 10 Minuten bei 80 °C geseift.

Man erhält eine klare Gelbfärbung mit guten Echtheitseigenschaften.

### Beispiel 2

100 Teile eines Mischgewirkes bestehend aus 50 Teilen Wolle und 50 Teilen mercerisiertem Baumwollgarn werden auf einem HT-Baumfärbeapparat mit einer 70° warmen Flotte versetzt, die aus
3 Teilen des Farbstoffs 11
100 Teilen Natriumsulfat wasserfrei
0,2 Teilen Natriumbisulfat
0,5 Teilen Dinatriumphosphat
1,5 Teilen der Verbindung der Formel und
1000 Teilen Wasser besteht und einen pH von 6,8 aufweist. Das Färbebad wird auf 106° erwärmt und 20 Minuten bei dieser Temperatur gehalten. Anschliessend wird die Flotte abgelassen und kalt und warm gespült. Nach der üblichen, in Beispiel 1 beschriebenen Nachbehandlung erhält man eine klare Goldgelbfärbung mit guten Echtheitseigenschaften.

### Beispiel 3

100 Teile eines Mischgewebes bestehend aus 50 Teilen Wolle und 50 Teilen Zellwolle werden auf einer HT-Haspelkufe mit einer 70° warmen Flotte versetzt, die aus

besteht und einen pH von 6,3 aufweist.

Das Färbebad wird in 40 Minuten auf 110°C erwärmt und 20 Minuten bei dieser Temperatur gehalten. Anschliessend wird die Flotte abgelassen und kalt und warm gespült. Nach der üblichen, in Beispiel 1 beschriebenen Nachbehandlung erhält man eine tiefe Rubinfärbung mit guten Echtheitseigenschaften.

### Beispiel 4

100 Teile eines Mischgewebes bestehend aus 50 Teilen Wolle und 50 Teilen Zellwolle werden auf einer HT-Jetfärbemaschine mit einer 30 ⁰ warmen Flotte versetzt, die aus

und einen pH von 6,3 aufweist.

Die Flotte wird auf 100° gebracht und 60 Minuten bei dieser Temperatur gehalten, anschliessend wird die Flotte abgelassen und kalt und warm gespült. Nach der üblichen, in Beispiel 1 beschriebenen Nachbehandlung erhält man eine tiefe Rotfärbung mit guten Echtheitseigenschaften.

Verwendet man anstelle des Farbstoffs IV gleiche Teile des Farbstoffs V, so erhält man eine gleichwertige Färbung.

### Beispiel 5

100 Teile eines Mischgewebes bestehend aus 33 Teilen Wolle und 67 Teilen Zellwolle werden auf einem Baumfärbeapparat mit einer 70° warmen Flotte versetzt, die aus

Die Flotte wird auf 100° gebracht und 30 Minuten bei dieser Temperatur gehalten, anschliessend wird die Flotte abgelassen und kalt und warm gespült. Nach der üblichen, in Beispiel 1 beschriebenen Nachbehandlung erhält man eine tiefe Rubinfärbung mit guten Echtheitseigenschaften.

### Beispiel 6

100 Teile einer Kettstuhlwirkware bestehend aus 50 Teilen eines chlorierten Wollgarns und 50 Teilen eines mercerisierten Baumwollgarns werden auf einer HT-Haspelkufe mit einer 70° warmen Flotte versetzt, die aus

Die Flotte wird auf 105° gebracht und 60 Minuten bei dieser Temperatur gehalten, anschliessend wird die Flotte abgelassen und kalt und warm gespült. Nach der üblichen, in Beispiel 1 beschriebenen Nachbehandlung erhält man eine klare gleichmässige Grünfärbung mit guten Echtheitseigenschaften.

## Patentansprüche

1. Verfahren zum einbadigen, einstufigen Färben von Wolle und Cellulosefasern enthaltenden Fasermischungen mit Reaktivfarbstoffen nach dem Ausziehverfahren aus elektrolythaltigen Färbebädern, dadurch gekennzeichnet, dass man im neutralen bis sauren Medium färbt.

2. Verfahren nach Anspruch 1, dadurch gekennzeichnet, dass man bei einem pH von 4,5-6,9 färbt.

3. Verfahren nach Ansprüchen 1-2, dadurch gekennzeichnet, dass man bei 90-120 °C färbt.

4. Verfahren nach Ansprüchen 1-3, dadurch gekennzeichnet, dass man in Gegenwart von 50 bis 120 g/I Natriumsulfat färbt.

5. Verfahren nach Ansprüchen 1-4, dadurch gekennzeichnet, dass man in Gegenwart von Puffersystemen färbt, die einen pH-Wert von 3,5-7, vorzugsweise 4,5-6,9, aufrechterhalten.

6. Verahren nach Ansprüchen 1-5, dadurch gekennzeichnet, dass man in Gegenwart von Dinatriumphosphat oder Gemischen aus Dinatriumphosphat und Mononatriumphosphat bzw. Natriumbisulfat färbt.

## Revendications

1. Procédé pour teindre en un seul bain, en un seul stade opératoire, des mélanges de fibres contenant de la laine et des fibres cellulosiques à l'aide de colorants réactifs selon le procédé par épuisement dans des bains de teinture contenant des électrolytes, caractérisé en ce que l'on teint en milieu neutre à acide.

2. Procédé selon la revendication 1, caractérisé en ce que l'on teint à un pH de 4,5 à 6,9.

3. Procédé selon les revendications 1-2, caractérisé en ce que l'on teint à une température de 90 à 120 °C.

4. Procédé selon les revendications 1-3, caractérisé en ce que l'on teint en présence de 50 à 120 g/litre de sulfate de sodium.

5. Procédé selon les revendications 1-4, caractérisé en ce que l'on teint en présence de systèmes tampons qui maintiennent un pH de 3,5 à 7, de préférence de 4,5 à 6,9.

6. Procédé selon les revendications 1-5, caractérisé en ce que l'on teint en présence de phosphate disodique ou de mélanges de phosphate disodique et de phosphate monosodique ou de bisulfate de sodium.

## Claims

1. Process for dyeing, in one bath and in a single stage, fibre mixtures containing wool and cellulose fibres with reactive dyestuffs by the exhaustion process from electrolyte-containing dyebaths, characterised in that the dyeing is carried out in a neutral to acid medium.

2. Process according to Claim 1, characterised in that the dyeing is carried out at a pH of 4.5-6.9.

3. Process according to Claims 1-2, characterised in that the dyeing is carried out at 90-120 °C.

4. Process according to Claims 1-3, characterised in that the dyeing is carried out in the presence of 50 to 120 g/I of sodium sulphate.

5. Process according to Claims 1-4, characterised in that the dyeing is carried out in the presence of buffer systems which maintain a pH value of 3.5-7, preferably 4.5-6.9.

6. Process according to Claims 1-5, characterised in that the dyeing is carried out in the presence of disodium phosphat or mixtures of disodium phosphate and monosodium phosphate or sodium bisulphate.
